# EUROPÄISCHE PATENTSCHRIFT

(11) **EP 0 727 500 B1**
(45) Veröffentlichungstag und Bekanntmachung des Hinweises auf die Patenterteilung: **19.04.2000**
(21) Anmeldenummer: 96101016.2
(22) Anmeldetag: 25.01.1996
(51) Int. Cl.: C22B 9/18

(54) **Verfahren und Anlage zum Herstellen von Blöcken aus Metallen**
Method and installation for producing metal ingots
Procédé et installation pour la fabrication de lingots métalliques

(30) Priorität: 20.02.1995 DE 19505743
(43) Veröffentlichungstag der Anmeldung: 21.08.1996
(73) Patentinhaber: Inteco Internationale Technische Beratung Gesellschaft mbH, A-8600 Bruck a.d. Mur (AT)
(72) Erfinder: Holzgruber, Wolfgang, Dr., A-8600 Bruck/Mur (AT)
(74) Vertreter: Hiebsch, Gerhard F., Dipl.-Ing.

(56) Entgegenhaltungen:
- EP-A- 0 280 765
- EP-A- 0 378 764
- EP-A- 0 407 021
- AT-B- 343 300
- DE-A- 3 721 945
- DE-B- 2 425 032
- US-A- 3 693 699
- US-A- 4 117 253
- PATENT ABSTRACTS OF JAPAN vol. 009, no. 200 (C-298), 16.August 1985 & JP-A-60 067616 (SHIN NIPPON SEITETSU KK), 18.April 1985,

## Beschreibung

Die Erfindung betrifft ein Verfahren zum Herstellen von Blöcken aus Metallen -- insbesondere aus Stählen sowie Nickel- und Kobaltbasislegierungen -- durch Umschmelzen selbstverzehrbarer Elektroden unter elektrisch leitender Schlacke in einer Atmosphäre kontrollierter Zusammensetzung. Zudem erfaßt die Erfindung Anlagen für diesen Einsatz.

Zur Erzeugung hochwertiger Blöcke guter Blockstruktur und hohen Reinheitsgrades hat sich das sogenannte Elektroschlacke-Umschmelzverfahren besonders bewährt. Zum Zeitpunkt der Einführung des Verfahrens wurden verhältnismäßig einfache Anlagen verwendet, in welchen eine einzige Abschmelzelektrode in einer wassergekühlten Standkokille an Luft umgeschmolzen wurde. Die herstellbare Blocklänge war hierbei durch die Erzeugungslänge der Elektrode begrenzt. Derartige Anlagen wurden daher meist mit einem hohen Füllfaktor, d.h. einem hohen Verhältnis der Querschnittsfläche der Abschmelzelektrode zur Querschnittsfläche der wassergekühlten Kokille, betrieben.

Der Vorteil dieser Verfahrensweise war eine einfache Anordnung der Anlage, der aber eine Reihe von Nachteilen gegenüberstand wie geringe Flexibilität, hohe Kosten der langen Standtiegel und bei der Elektrodenherstellung sowie große Bauhöhe für die Blöcke. Ein weiterer Nachteil war die Notwendigkeit des Einsatzes hoher Umschmelzstromstärken aufgrund des vergleichsweise großen Füllfaktors, entsprechend einem Durchmesserverhältnis zwischen Elektrode und Kokille von über 0,7.

Die hier geschilderten Nachteile führten bereits frühzeitig zur Einführung einer Reihe unterschiedlicher Verfahrensweisen mit kurzen Kokillen und der Möglichkeit des Umschmelzens mehrerer Elektroden nacheinander durch die Anwendung der Elektrodenwechseltechnik. Damit wurde es möglich, auch lange Blöcke mit Blocklängen bis über 6 m aus einer größeren Zahl wesentlich kürzerer Abschmelzelektroden mit Längen um etwa 2 m herzustellen, wobei sich auch eine freie Wahl des Füllfaktors anbot.

Die Gegebenheit, das Durchmesserverhältnis zwischen Elektrode und Kokille über den gesamten technisch möglichen und sinnvollen Bereich von 0,4 - 0,8 frei wählen zu können, führte zur Herstellbarkeit von Blöcken größeren Durchmessers mit einem günstigeren Verhältnis von Spannung zu Stromstärke als dies bei den Standtiegelanlagen aufgrund deren geometrischen Beschränkungen erreichbar gewesen wäre.

Durch den Einsatz kurzer Kokillen entweder als Hebekokillen oder als feststehende Kokillen in Kombination mit absenkbaren Bodenplatten wurden die Kokillenkosten erheblich reduziert, und zusammen mit der Elektrodenwechseltechnik wurde die Flexibilität der Anlagen erhöht.

Bekannt sind Anlagen mit Hebekokillen, die mit der mittleren Geschwindigkeit angehoben werden, in welche der auf der Bodenplatte stehende Block anwächst, und zwei in horizontaler Richtung schwenkbaren oder verfahrbaren, in vertikaler Richtung zustellbaren Elektrodenwagen mit Hochstromklemmen, durch welche die Abschmelzelektrode an den Stromkreis angeklemmt wird und bei welchen abwechselnd einmal der eine, einmal der andere Elektrodenwagen im Einsatz ist.

Anstelle einer Hebekokille werden auch kurze, in eine Arbeitsbühne fest eingebaute Kokillen in Kombination mit absenkbarer Bodenplatte eingesetzt, wobei die Bodenplatte im Mittel mit einer Geschwindigkeit abgesenkt wird, die der Blockaufbaugeschwindigkeit entspricht. Diese Anlagen werden wieder entweder mit zwei in horizontaler Richtung schwenk- oder verfahrbaren Elektrodenwagen mit Hochstromklemmen ausgerüstet oder mit nur einmal ausschließlich vertikal verfahrbaren Elektrodenwagen mit Stromklemme in Kombination mit zwei schwenkbare Hilfsarmen zum Laden bzw. Entladen von Elektrode und Elektrodenreststück.

Bei all diesen Anlagenvarianten erfolgt das Umschmelzen bei Atmosphärendruck mehr oder minder an Luft, wobei vereinzelt auch versucht worden sein mag, den Spalt zwischen Elektrode und Kokille durch Deckel abzudichten und Schutzgas oder getrocknete Luft in den Spalt zwischen Elektrode und Kokille einzuleiten. Diese Anstrengungen bleiben aufgrund der unregelmäßigen Oberfläche der gegossenen Elektroden naturgemäß erfolglos, wobei die Anstrengungen im wesentlichen auf ein Vermeiden einer Wasserstoffaufnahme gerichtet waren.

Außer den oben beschriebenen Anlagen- und Verfahrensvarianten gibt es auch ESU-Anlagen, bei welchen -- in gleicher Weise wie bei den Standtiegelanlagen -- aus einer einzigen langen Abschmelzelektrode oder einem Elektrodenbündel in einer Standkokille ein Block hergestellt wird. Diese Anlagen weisen naturgemäß alle oben geschilderten Nachteile von Elektrodenanlagen mit Standkokillen auf, doch wurden diese in Kauf genommen, da damit erstmals die großtechnische Herstellung von großen Blöcken mit über 10 t Gewicht aus Stählen mit Stickstoffgehalten von weit über der Löslichkeit bei Atmosphärendruck möglich wurde.

Die ständig steigenden Anforderungen an die Gebrauchseigenschaften von Stählen und Legierungen führen zu Forderungen nach immer niedrigeren Gehalten an Sauerstoff und nichtmetallischen Einschlüssen insbesonde auch bei umgeschmolzenen Stählen, so daß die Durchführung des Elektroschlacke-Umschmelzens unter einwandfrei kontrollierbarer Atmosphäre an Interesse gewinnt. Dabei soll jede metallurgische Möglichkeit, die eine sauerstofffreie Gasphase im Spalt zwischen Elektrode und Kokille bildet, ausgenutzt werden können. Insbesondere soll dadurch die Zunderbildung an der heißen Elektrodenoberfläche kurz vor Eintauchen der Elektrode in das Schlackenbad vermieden werden, da hierdurch bei der offenen Erschmelzung ständig Sauerstoff in das Schlackenbad -- und damit in das umgeschmolzene Metall -- transportiert wird.

Die DE-B-24 25 032 beschreibt ein Verfahren zum Herstellen von Gussblöcken mit guter Verformbarkeit und feinkörniger Erstarrungstextur aus hochschmelzenden Eisen- und Metalllegierungen -- insbesondere aus austenitischen Chrom-Nickel-Stählen oder Nickel- und Kobaltbasis-Legierungen -- durch Abschmelzen wenigstens einer selbstverzehrenden Elektrode nach dem Elektroschlacke-Umschmelzverfahren (ESU). Die eingesetzte Schlacke soll -- von geringer Stickstoff löslichkeit -- mit dem darüber befindlichen Gas nicht reagieren; in dieser Atmosphäre aus mit der flüssigen Schlacke nicht reagierendem Gas erfolgt das Abschmelzen unter einem Überdruck von mindestens 20 at in einer gasdichten Druckkammer, die von der Schlackenoberfläche in einer Kokille, einem die Kokille umfassenden Druckgefäß sowie einer auf dem Druckgefäß aufsitzenden zylindrischen Glocke mit hutartigem Deckel begrenzt ist. Letzteren durchsetzt eine axiale Elektrodenstange, die relativ zum Deckel bewegt zu werden vermag. In einer Ausgestaltung ersetzt die Kokille das Druckgefäß. Der hutartige Deckel wird in beiden Ausgestaltungen zum Elektrodenwechsel durch die ausfahrende Elektrodenstange mitgenommen, die in einer gasdichten Durchführung lagert. Diese Gasdichtheit ist unerläßlich, da eine plötzliche Druckentlastung des unter Überdruck stehenden Gases für den Betrieb eine Gefahrenquelle darstellen würde.

In Kenntnis dieses Standes der Technik hat sich der Erfinder das Ziel gesetzt, die erkannten Mängel zu beheben.

Zur Lösung dieser Aufgabe führt die Lehre des unabhängigen Patentanspruches 1, mit dem ein überraschend einfacher und technisch gangbarer Weg aufgezeigt wird, ein Elektroschlacke-Umschmelzen unter Anwendung kurzer Gleitkokillen und Elektrodenwechseltechnik unter einer kontrollierbaren Atmosphäre bei annähernd Atmosphärendruck zu ermöglichen. Eine besondere Ausführungsform erlaubt sogar ein Elektroschlacke-Umschmelzen mit kurzer Gleitkokille und Elektrodenwechsel unter gegenüber Atmosphärendruck erheblich erhöhten oder abgesenkten Drücken im Raum oberhalb des Schlackenbades.

Gegenstand der Erfindung ist auch eine Anlage gemäß Anspruch 7 zur Durchführung des Verfahrens.

Günstige Weiterbildungen geben die Unteransprüche an.

Erfindungsgemäß wird beim Elektroschlacke-Umschmelzen unter kontrollierter Schutzgasatmosphäre bei annähernd atmosphärischem Druck in Gleittiegeln unter Anwendung des Elektrodenwechsels das Abschmelzen der selbstverzehrbaren Elektrode in einem gasdicht abgeschlossenen Raum durchgeführt, der durch die Schlackenoberfläche, die Wand der wassergekühlten Kokille und die Wand einer auf der wassergekühlten Kokille -- gasdicht -- aufsitzenden Haube begrenzt wird und in den eine Gasleitung zum Einstellen der Atmosphäre mündet; die Haube enthält eine Durchführung, in welcher für die Stromzufuhr eine glatte Elektrodenstange mit Klemmechanismus durch geeignete Dichtelemente verschiebbar ist. Dieser abgeschlossene Raum für die Durchführung des Elektrodenwechsels wird dadurch geöffnet, daß die gasdichte Verbindung zwischen unterem Haubenflansch und Kokillenflansch getrennt und die Haube -- in Abhängigkeit von der Konzeption der Anlage -- soweit angehoben wird, daß das Elektrodenreststück aus dem Schmelzbereich entfernt und eine neue Elektrode in die Schmelzposition gebracht werden kann. Nach Austauschen der Elektrode wird einerseits der Umschmelzvorgang unverzüglich fortgesetzt und anderseits die Haube sofort wieder auf den Kokillenflansch aufgesetzt und gasdicht verschlossen, unmittelbar anschließend wird durch geeignete Maßnahmen im abgeschlossenen Raum wieder die gewünschte Schutzgasatmosphäre eingestellt.

Auch liegt eine Ausführung im Rahmen der Erfindung, bei der das Umschmelzen der selbstverzehrenden Elektrode im gasdicht abgeschlossenen Raum unter einem Druck stattfindet, der erheblich geringer ist als der Atmosphärendruck, beispielsweise unter 500 mbar liegt; der Block wird in einer Kammer aufgebaut wird, in welcher der gleiche Druck wie im Raum oberhalb des Schlackenbades herrscht und bei welchem der Druck in den Kammern vor dem Elektrodenwechsel zunächst auf Atmosphärendruck gebracht wird, bevor die gasdichte Verbindung zwischen Hauben- und Kokillenflansch für die Durchführung des Elektrodenwechsel geöffnet wird.

Bei einer weiteren erfindungsgemäßen Variante des Verfahrens erfolgt das Umschmelzen der selbstverzehrenden Elektrode im gasdicht verschlossenen Raum unter einem über Atmosphärendruck liegenden Druck, beispielsweise über 2,0 bar; der Block wird auch hier in einer Kammer aufgebaut, in welcher der gleiche Druck wie im Raum oberhalb des Schlackenbades herrscht und bei welchem während des Elektrodenwechsels der Druck über dem Schlackenbad dadurch aufrecht erhalten wird, daß nach dem Zurückziehen des Elektrodenreststückes in die Haube zunächst der Raum oberhalb des Schlackenbades in Höhe des Kokillenflansches durch einen zwischen Kokille und Haube eingebauten gasdichten Schieber abgeschlossen, anschließend der Druck in der Haube auf Atmosphärendruck abgesenkt und erst dann die gasdichte Verbindung zwischen Hauben- und Schieberflansch zum Zweck der Durchführung des Elektrodenwechsels geöffnet wird. Nach Entfernen des Elektrodenreststücks und Einbringen einer neuen Elektrode in die Schmelzposition wird zunächst die Haube auf den Dichtflansch aufgesetzt und mit diesem gas- und druckdicht verschlossen, der Druck in der Haube wird auf den gleichen Wert wie der Druck oberhalb des Schlackenbades eingestellt, der gasdichte Schieber oberhalb des Schlackenbades geöffnet und anschließend die neue Elektrode zur Fortsetzung des Umschmelzvorganges in das Schlackenbad abgesenkt.

Hilfreich für die Erfindung ist die Tatsache, daß beim Elektroschlacke-Umschmelzen der flüssige Metallsumpf durch ein Schlackenbad abgedeckt ist, welches den direkten Kontakt der Atmosphäre mit der Oberfläche des flüssigen Sumpfes verhindert. Wie bereits erwähnt, wird beim Umschmelzen an Luft Sauerstoff insbesondere deshalb in das Schlackenbad und weiter in den Metallsumpf eingebracht, weil die in das überhitzte Schlackenbad eintauchende Abschmelzelektrode unmittelbar oberhalb des Schlackenbades auf hohe Temperaturen über 1000° bis 1200°C aufgeheizt wird, so daß dieser Teil der Elektrode im Kontakt mit dem Sauerstoff der Luft Zunder bildet, der dann im weiteren Verlauf des Abschmelzens der Elektrode in das Schlackenbad eingetragen wird.

Um die Zunderbildung auf der oberhalb der Schlacke aufgeheizten Elektrodenoberfläche -- als Ursache für eine mögliche Sauerstoffaufnahme -- zu verhindern, ist es erforderlich, das Abschmelzen der Elektrode in einer sauerstofffreien Atmosphäre stattfinden zu lassen.

Anderseits erfolgt bei unterbrochenem Abschmelzvorgang der Elektrode kein Sauerstoffübergang in den Metallsumpf, da dieser -- wie bereits ausgeführt -- durch das Schlackenbad von der Atmosphäre abgeschirmt ist und ein direkter Übergang von Sauerstoff über die Schlacke in einer hochbasischen, praktisch schwermetallionenfreien Schlacke nicht stattfinden kann. Die Schlacke kann nämlich nur dann Sauerstoff transportieren, wenn sie Schwermetallionen wechselnder Valenz enthält, wie beispielsweise Ionen des Eisens, Mangans, Chroms od.dgl.

Nur diese Ionen können, wie am Beispiel des Eisens zu erkennen ist, an der Phasengrenze Schlacke-Gasphase -- wenn die Gasphase Sauerstoff enthält -- oxidiert werden gemäß der Reaktion: ${\text{2(FE}}^{\text{2+}} {\text{) + 1/2O}}_{\text{2Gas}} {\text{⇔ 2(FE}}^{\text{3+}} {\text{) + (O}}^{\text{2-}} \text{),}$womit gleichzeitig auch ein zusätzliches Sauerstoffion in die Schlacke aufgenommen wird. An der Phasengrenze Metallsumpf - Schlacke wird das dreiwertige Eisen wieder zum zweiwertigen Eisen reduziert, wobei gleichzeitig Sauerstoff an das flüssige Metall abgegeben wird gemäß der Reaktion: ${\text{2(Fe}}^{\text{3+}} {\text{) + (O}}^{\text{2-}} {\text{) ⇔ 2 (Fe}}^{\text{2+}} {\text{) + [O]}}_{\text{Metall}} \text{.}$

Enthält die Schlacke Schwermetallionen mit wechselnder Valenz, kann demnach laufend Sauerstoff von der Gasphase über das Schlackenbad in das Metallbad transportiert werden. ESU-Schlacken sind jedoch, so wie sie vom Handel angeboten werden, äußerst schwermetalloxidarm. Erst während des Umschmelzens durch den ständigen Eintrag von Zunder steigt -- trotz laufender Schlackendesoxidation -- der Schwermetalloxidgehalt der Schlacken an, womit auch der direkte Sauerstoffübergang von der Gasphase über die Schlacke in den Metallsumpf in Gang kommt.

Wenn es also durch geeignete Maßnahmen gelingt, eine Zunderbildung an der Elektrodenoberfläche und damit ein Einbringen von Sauerstoffionen in das Schlackenbad zu verhindern, so kann während der kurzen Zeit des Elektrodenwechsels eine sauerstoffhaltige Atmosphäre oberhalb des Schlackenbades toleriert werden.

Desweiteren ist festzuhalten, daß beim Elektroschlacke-Umschmelzen in Gleittiegeln (Hebekokille oder kurze Kokille und absenkbare Bodenplatte) die umgebende Atmosphäre zwar in den Spalt zwischen Blockoberfläche und Kokillenwand eindringt, dort aber nicht mit dem flüssigen Metall in Kontakt kommt; dieses erstarrt beim Kontakt mit der wassergekühlten Kokillenwand unverzüglich und ist damit -- auch wenn es oberflächlich oxidiert -- nicht mehr in der Lage, den Sauerstoff in den flüssigen Metallsumpf zu transportieren.

Weitere Vorteile, Merkmale und Einzelheiten der Erfindung ergeben sich aus der nachfolgenden Beschreibung zweier -- insbesondere auch im Hinblick auf die Durchführung des Verfahrensablaufs erörterter -- bevorzugter Ausführungsbeispiele sowie anhand der Zeichnung; diese zeigt jeweils in einem skizzenhaften Vertikalschnitt eine Schutzgas-ESU-Anlage in
- Fig. 1 bis 3:: mit Hebekokille sowie zwei schwenkbaren Säulen bei unterschiedlichen Verfahrensschritten;
- Fig. 4, 5:: eine andere Ausführung mit absenkbarer Bodenplatte und fester Säule in zwei verschiedenen Betriebszuständen.

Beidseits der Vertikalachse A einer Schutzgas-ESU-Anlage 10 sind außerhalb zweier schwenkbarer Säulen 12, 12ₐ in deren Stellbühne 14 zwei Elektrodengruben 16, 16ₐ für Elektroden 18, 18ₐ vorgesehen. In der Vertikalachse A ist zwischen den durch ein Joch 13 verbundenen Säulen 12, 12ₐ eine Kokille 20 der Höhe a zu erkennen, die in Fig. 1 auf der Stellbühne 14 ruht.

An jeder Säule 12 bzw. 12ₐ sind übereinander zwei daran verfahrbare Wagen angeordnet, deren oberer als Elektrodenwagen 22 und deren unterer als Haubenwagen 23 bezeichnet sei. An letzterem ist eine Haube 24, 24ₐ festgelegt, welche koaxial zu einer an einer Elektrodenstange 26 hängenden Elektrode 18, 18ₐ verläuft. Die Elektrodenstange 26 ist einends am Elektrodenwagen 22 durch einen Klemmechanismus befestigt, mit Hilfe dessen der Anschluß eines Schmelzstroms an die Elektrode 18, 18ₐ hergestellt wird, wobei die Elektrodenstange 26 durch eine gasdichte axiale Durchführung 28 in den Innenraum 25 der Haube 24, 24ₐ geführt sowie mit dem Elektrodenwagen 22 relativ zur Säule 12, 12ₐ verfahrbar ist.

Die Elektrodenstange 26 kann die Elektrode 18, 18ₐ relativ zur Haube 24, 24ₐ verfahren. So ruht die Elektrode 18ₐ der in Fig. 1 rechten Säule 12ₐ beispielsweise in der Elektrodengrube 16ₐ, also unterhalb ihrer Haube 24ₐ in Abstand b zu ihr.

Nach dem Vorbereiten der Kokille 20 für das Anfahren wird die erste Elektrode 18 im Klemmechanismus ihrer Elektrodenstange 26 festgelegt und durch Hochfahren des Elektrodenwagens 22 in die Haube 24 eingebracht. Letztere wird nun über die Kokille 20 geschwenkt und auf deren Kokillenflansch 21 unter Bildung einer gasdichten Verbindung aufgesetzt. Nach Einstellen einer geeigneten Schutzgasatmosphäre wird die Elektrode 18 durch Niederfahren des Elektrodenwagens 22 soweit abgesenkt, bis sie auf einer Bodenplatte 30 bzw. einer dort angeordneten Zündplatte oder Zündbüchse aufsitzt. Die Bodenplatte 30 kann sich auf einem nicht erkennbaren Blockwagen befinden, mit dem ein fertiggestellter ESU-Block 32 aus dem Anlagenbereich gefahren werden kann.

Nun wird der Schmelzstrom eingeschaltet und nach Aufschmelzen der entweder in der Kokille 20 befindlichen oder langsam über eine nicht eingezeichnete Dosiereinrichtung zugegebenen Schlacke der Umschmelzprozeß eingeleitet. Die Elektrode 18 wird dabei in einem der Differenz aus Elektrodenabschmelzgeschwindigkeit und Blockaufbaugeschwindigkeit entsprechenden Maß in ein entstehendes Schlackenbad 34 nachgefahren.

Bevor die erste Elektrode 18 vollständig verzehrt ist, wird die zweite Elektrode 18ₐ in der Ladeposition an die zweite Elektrodenstange 26 angeklemmt und in die zweite Haube 24ₐ eingefahren, wobei letztere bereits in eine Position gebracht wird, die ein gefahrloses Einschwenken in die Schmelzposition ermöglicht.

Ist die erste Elektrode 18 gemäß Fig. 2 nahezu abgeschmolzen, wird gleichzeitig der Schmelzstrom abgeschaltet, das Reststück der Elektrode 18 in die Haube 24 zurückgefahren, die Verbindung Haube / Kokille geöffnet, die Haube 24 leicht angehoben und anschließend durch Schwenken der Säule 12 aus der Schmelzposition in die Lade-/Entlade-Position ausgeschwenkt, in der das Elektrodenreststück entfernt wird.

Sobald die Schmelzposition frei ist, wird die zweite Säule 12ₐ geschwenkt und so die Haube 24ₐ mit der zweiten Elektrode 18ₐ über die Schmelzposition gebracht. Nunmehr wird gleichzeitig einerseits die Haube 24ₐ niedergefahren und auf den Kokillenflansch 21 aufgesetzt sowie anderseits der Schmelzstrom eingeschaltet; die Elektrode 18ₐ wird niedergefahren, bis sie die Schlackenbadoberfläche berührt und damit der Umschmelzvorgang fortsetzt. Nach dem Aufsetzen der Haube 24ₐ auf den Kokillenflansch 21 wird unverzüglich die Atmosphäre im nun wieder geschlossenen Schmelzraum ausgetauscht (Fig. 3).

Nach dem Abschmelzen der zweiten Elektrode 18ₐ wird der oben geschilderte Vorgang wiederholt und eine dritte Elektrode 18_{b} umgeschmolzen - diese Wiederholung erfolgt mehrfach mit weiteren Elektroden, bis die gewünschte Blocklänge erreicht ist.

Bei Durchführung des Verfahrens in der oben beschriebenen Anlage 10 mit hebbarer Kokille 20 eröffnet sich die Möglichkeit der Herstellung langer ESU-Blöcke 32 aus mehreren vergleichsweise kurzen Abschmelzelektroden 18, 18ₐ, 18_{b} in Gleittiegeln unter einer kontrollierbaren Schutzgasatmosphäre.

Bei einer anderen Ausführungsform einer zur Durchführung des Verfahrens geeigneten Anlage 10ₖ nach Fig. 4, 5 wird eine kurze Kokille 20ₖ fest in eine Arbeitsplattform 36 eingebaut und der in der Kokille 20ₖ entstehende ESU-Block 32 durch eine absenkbare Bodenplatte 30ₖ mit der gleichen Geschwindigkeit nach unten abgezogen, wie es der Blockaufbaugeschwindigkeit entspricht. Diese Schutzgas-ESU-Anlage 10ₖ ist mit einer festen Säule 38 ausgestattet, an der entlang ein Haubenwagen 23 und ein Elektrodenwagen 22 in vertikaler Richtung verfahrbar sind.

Der Elektrodenwagen 23 hält die Elektrodenstange 26 mit einem Klemmzylinder 40, dank dessen der Anschluß des Schmelzstroms an die Elektrode 18 hergestellt wird; die Elektrodenstange 26 ist auch hier durch eine gasdichte Durchführung 28 in den Innenraum der Haube 24 geführt.

Zum Entfernen des Elektrodenreststücks aus der Schmelzposition und den Zutransport einer neuen Elektrode 18ₐ in die Schmelzposition sind zwei -- in der Zeichnung vernachlässigte -- schwenkbare Hilfsarme als Lade- und Entladearm vorgesehen.

Nach Vorbereitung der Kokille 20ₖ für das Anfahren wird die erste Elektrode 18 in Schmelzposition geschwenkt, diese von der Elektrodenklemme angenommen und geklemmt sowie Haube 24 und Elektrode 18 soweit niedergefahren, bis einerseits letztere auf der absenkbaren Bodenplatte 30ₖ bzw. der Zündplatte oder anderseits die Haube 24 auf dem Kokillenflansch 21 gasdicht aufsitzt.

Nach dem Einstellen der gewünschten Atmosphäre wird der Strom eingeschaltet und nach Aufschmelzen der Schlacke mit dem eigentlichen Umschmelzen begonnen. Während des Umschmelzens der ersten Elektrode 18 wird die zweite Elektrode 18ₐ vorbereitet und in den erwähnten Ladearm eingehängt. Wenn die erste Elektrode 18 bis auf eine kleine Scheibe abgeschmolzen ist, wird der Schmelzstrom abgeschaltet, die Verbindung Haube / Kokille geöffnet, Haube 24 und Elektrodenstange 26 werden in Wechselposition gefahren. Dort nimmt der Entladearm das Elektrodenreststück auf und schwenkt es aus der Schmelzposition. Ist diese frei, wird in sie mittels des Ladearms die neue Elektrode 18ₐ geschwenkt und durch die Elektrodenstangenklemme geklemmt. Der Ladearm wird ausgeschwenkt, der Schmelzstrom eingeschaltet, und Elektrode 18ₐ sowie Haube 24 werden gleichzeitig abgesenkt, bis einerseits die Elektrode 18ₐ die Oberfläche des Schlackenbades 34 berührt bzw. anderseits die Haube 24 auf dem Kokillenflansch 21 gasdicht aufsitzt. Im Anschluß daran wird im geschlossenen Raum oberhalb der Schlacke die Schutzgasatmosphäre wieder eingestellt. Nun wird der Umschmelzvorgang fortgesetzt bis auch die zweite Elektrode 18ₐ verzehrt ist. Diese kann nun in oben beschriebener Weise abermals gewechselt werden. So werden hintereinander mehrere Elektroden umgeschmolzen, bis die gewünschte Blocklänge erreicht ist.

Die in Fig. 4, 5 gezeigte Anlage 10ₖ mit absenkbarer Bodenplatte 30ₖ kann alternativ auch mit zwei schwenkbaren Säulen mit je einem Elektroden- und Haubenwagen ausgestattet werden. In diesem Fall können die schwenkbaren Lade- und Entladearme entfallen.

Auch mag diese Anlage 10ₖ der Fig. 4, 5 mit ihrer absenkbaren Bodenplatte 30ₖ, feststehenden Säule 38 und Schutzgashaube in relativ einfacher Weise als Unter- und/oder Überdruckanlage ausgebildet werden. In diesem Fall wird die Bodenplatte 30ₖ mit dem darauf aufgebauten Block 32 in ein mit dem unteren Kokillenflansch gas- und druckdicht verbundenes Untergefäß abgesenkt, wobei über eine Druckausgleichleitung die Drücke zwischen Haube 24 und Untergefäß gleichgeschaltet werden. Um während der Durchführung des Elektrodenwechsels insbesondere einen Überdruck oberhalb des Schlackenbades 34 beibehalten zu können, wird bevorzugt zwischen oberem Kokillenflansch 21 und Haubenflansch ein Absperrschieber eingebaut, der vor Druckentlastung der Haube 24 geschlossen wird. Der Absperrschieber wird erst geöffnet, wenn die Haube 24 nach Aufnahme der neuen Elektrode 18ₐ gas- und druckdicht aufgesetzt und in der Haube 24 der gleich hohe Druck eingestellt wurde, wie im Raum oberhalb des Schlackenbades 34.

## Patentansprüche

1. Verfahren zum Herstellen eines Umschmelzblockes aus Metallen, insbesondere aus Stählen sowie Nickel- und Kobaltbasislegierungen, durch aufeinanderfolgendes Umschmelzen von wenigstens zwei selbstverzehrbaren Elektroden unter elektrisch leitender Schlacke in einer Atmosphäre kontrollierter Zusammensetzung, bei dem das Abschmelzen jeder der für das Erzeugen des Umschmelzblockes eingesetzten Elektroden für sich in einem von der in einer Kokille vorgesehenen Schlackenbadoberfläche, der Wand der Kokille und einer auf dieser aufsitzenden Haube für jeweils eine Elektrode gasdicht begrenzten Raum durchgeführt wird, wobei zum Öffnen des abgeschlossenen Raumes für die Durchführung des Elektrodenwechsels die gasdichte Verbindung zwischen Haube und Kokille getrennt, bei angehobener Haube das Elektrodenreststück aus dem Schmelzbereich entfernt, eine neue Elektrode in Schmelzposition gebracht sowie die Haube auf die Kokille aufgesetzt und gasdicht angeschlossen wird, woraufhin im geschlossenen Raum die vorgegebene Schutzgasatmosphäre erneut eingestellt und der Umschmelzvorgang fortgesetzt wird.

2. Verfahren nach Anspruch 1, dadurch gekennzeichnet, dass das Umschmelzen der selbstverzehrenden Elektrode im gasdicht abgeschlossenen Raum unter einem Druck durchgeführt wird, der weit geringer ist als der Atmosphärendruck, dass der Block in einem Raum aufgebaut wird, in dem der gleiche Druck wie im Raum oberhalb des Schlackenbades gehalten wird, wobei der Druck in den Räumen auf Atmosphärendruck gebracht wird, bevor die gasdichte Verbindung zwischen Haube und Kokille für den Elektrodenwechsel geöffnet wird.

3. Verfahren nach Anspruch 2, dadurch gekennzeichnet, daß das Umschmelzen im gasdicht abgeschlossenen Raum bei einem Druck unter 500 mbar durchgeführt wird.

4. Verfahren nach Anspruch 2, gekennzeichnet durch einen Druck beim Umschmelzen unter 200 mbar.

5. Verfahren nach Anspruch 1, dadurch gekennzeichnet, daß das Umschmelzen der selbstverzehrenden Elektrode im gasdicht abgeschlossenen Raum unter einem über Atmosphärendruck liegenden Druck durchgeführt sowie der Block in einem Raum aufgebaut wird, in dem der gleiche Druck wie im Raum oberhalb des Schlackenbades gehalten wird, wobei der Druck über dem Schlackenbad während des Elektrodenwechsels dadurch aufrecht erhalten wird, daß nach dem Zurückziehen des Elektrodenreststückes in die Haube zunächst der Raum oberhalb des Schlackenbades in Höhe des an die Haube anschließenden Kokillenbereiches durch ein zwischen Kokille und Haube vorgesehenes gasdichtes Schließorgan abgeschlossen, anschließend der Druck in der Haube auf Atmosphärendruck abgesenkt und dann die gasdichte Verbindung zwischen Haube und Schließorgan für den Elektrodenwechsel geöffnet wird, wobei gegebenenfalls das Umschmelzen im gasdichten Raum bei einem Druck über 2,0 bar durchgeführt wird.

6. Verfahren nach Anspruch 5, dadurch gekennzeichnet, daß nach dem Entfernen des Elektrodenstücks und Einbringen einer neuen Elektrode in die Schmelzposition die Haube auf das Schließorgan aufgesetzt und mit diesem gas- und druckdicht verschlossen wird, daß der Druck in der Haube auf den Wert des Druckes oberhalb des Schlackenbades eingestellt wird, daß das gasdichte Schließorgan oberhalb des Schlackenbades geöffnet und anschließend die neue Elektrode zur Fortsetzung des Umschmelzvorganges in das Schlackenbad abgesenkt wird.

7. Anlage zur Durchführung des Verfahrens nach einem der voraufgehenden Ansprüche, gekennzeichnet durch eine im Bereich eines Kokillenflansches (21) einer Kokille (20, 20ₖ) relativ zu ihr bewegbaren, zur Bildung eines gasdichten Raumes lösbar gasdicht zu verbindenden Haube (24, 24ₐ) für jeweils eine Elektrode, wobei in diesen Raum wenigstens eine Gasleitung mündet sowie in ihm eine Elektrode (18, 18ₐ) anzuordnen ist, wozu die Haube im Bereich einer gasdichten Durchführung (28) von einer zu/in der Haube heb- und senkbaren Elektrodenstange (26) durchsetzt ist.

8. Anlage nach Anspruch 7, dadurch gekennzeichnet, dass die Gasleitung in die Haube (24, 24ₐ) mündet.

9. Anlage nach Anspruch 7 oder 8, dadurch gekennzeichnet, dass die Elektrodenstange (26) einends in einer zur Haube (24, 24ₐ) koaxialen Klemmeinrichtung (40) eines zumindest vertikal verstellbaren Elektrodenwagens (22) strömführend lagert.

10. Anlage nach Anspruch 7 oder 9, gekennzeichnet durch wenigstens zwei Elektrodenstangen (26) mit jeweils einer zugeordneten Haube (24, 24ₐ), die an einem Haubenwagen (23) höhenverstellbar lagert.

11. Anlage nach Anspruch 9 oder 10, dadurch gekennzeichnet, dass Haubenwagen (23) und/oder Elektrodenwagen (22) um eine Achse (12, 12ₐ) schwenkbar sind/ist.

12. Anlage nach einem der Ansprüche 7 bis 11, dadurch gekennzeichnet, dass die wassergekühlte Kokille (20) geringer Höhe (a) gegenüber einer Bodenplatte (30) hebbar angeordnet ist.

13. Anlage nach Anspruch 7, dadurch gekennzeichnet, daß die wassergekühlte Kokille (20ₖ) geringer Höhe (a) in einer Ebene (36) festgelegt und ihr eine absenkbare Bodenplatte (30ₖ) zugeordnet ist, wobei gegebenenfalls der Kokille (30ₖ) ein Elektrodenwagen (22) und ein Haubenwagen (23) zum Höhenverstellen einer von der Elektrodenstange (26) durchsetzten Haube (24) zugeordnet sind.

14. Anlage nach Anspruch 13, dadurch gekennzeichnet, daß zum Transport der Elektrode (18) in die Schmelzposition und des Elektrodenrestes aus dieser schwenkbare Hilfsarme vorgesehen sind, und/oder daß unterhalb der absenkbaren Bodenplatte (30ₖ) ein mit der Kokille (20ₖ) druckdicht verbundenes Gefäß zur Aufnahme der Bodenplatte mit dem darauf aufgebauten Block (32) angeordnet ist, das mit der Haube (24) durch eine Druckausgleichseinrichtung verbunden ist.

15. Anlage nach Anspruch 14, gekennzeichnet durch einen Absperrschieber zwischen oberem Kokillenflansch (21) und Haube (24).

## Claims

1. Method for the production of a remelt ingot made of metals, in particular steels, as well as nickel and cobalt base alloys, by successively remelting at least two consumable electrodes under an electrically conductive slag in an atmosphere of controlled composition, in which each of the electrodes used to produce the remelt ingot is itself melted in a space delimited in a gastight manner by the slag bath surface provided in a mould, the wall of the mould and a hood for each electrode sitting thereon, the gastight connection between the hood and the mould being released in order to open the sealed space in order to change the electrodes, the residual portion of the electrode being removed from the melting region when the hood is raised, a new electrode being brought into the melting position and the hood being placed on the mould and connected thereto in a gastight manner, after which the prescribed inert-gas atmosphere is established once again in the closed space and the remelting process is continued.

2. Method according to claim 1, characterised in that the consumable electrode is remelted in the space sealed in a gastight manner at a pressure which is much lower than atmospheric pressure, that the ingot is formed in a space in which the same pressure is maintained as that prevailing in the space above the slag bath, the pressure in the spaces being brought to atmospheric pressure before the gastight connection between the hood and the mould is opened in order to change the electrodes.

3. Method according to claim 2, characterised in that remelting is carried out in the space sealed in a gastight manner at a pressure of less than 500 mbar.

4. Method according to claim 2, characterised by a pressure of less than 200 mbar during remelting.

5. Method according to claim 1, characterised in that the consumable electrode is remelted in the space sealed in a gastight manner at a pressure above atmospheric pressure and the ingot is formed in a space in which the same pressure is maintained as that prevailing in the space above the slag bath, the pressure above the slag bath being maintained while the electrodes are changed in that, once the residual portion of the electrode has been retracted into the hood, the space above the slag bath level with the mould region connected to the hood is first sealed by means of a gastight closing member provided between the mould and the hood, then the pressure in the hood is reduced to atmospheric pressure and then the gastight connection between the hood and the closing member is opened in order to change the electrodes, remelting optionally being carried out in the gastight space at a pressure of more than 2.0 bar.

6. Method according to claim 5, characterised in that, once the electrode portion has been removed and a new electrode has been introduced into the melting position, the hood is placed on the closing member and is sealed in a gastight and pressure-tight manner therewith, that the pressure in the hood is adjusted to the value of the pressure above the slag bath, that the gastight closing member is opened above the slag bath and then the new electrode is lowered into the slag bath in order to continue the remelting process.

7. Installation for carrying out the method according to one of the preceding claims, characterised by a hood (24, 24ₐ) for each electrode movable relative to a mould (20, 20ₖ) in the region of a mould flange (21) thereof and to be releasably connected thereto in a gastight manner in order to form a gastight space, at least one gas line opening into this space and an electrode (18, 18ₐ) to be arranged therein, to which end the hood is traversed in the region of a gastight passage (28) by an electrode rod (26) which can be raised and lowered relative to/within the hood.

8. Installation according to claim 7, characterised in that the gas line opens into the hood (24, 24ₐ).

9. Installation according to claim 7 or claim 8, characterised in that the electrode rod (26) is supported at one end in a current-conducting manner in a clamping means (40) of an at least vertically adjustable electrode carriage (22) coaxial with the hood (24, 24ₐ).

10. Installation according to claim 7 or claim 9, characterised by at least two electrode rods (26) each with an associated hood (24, 24ₐ) vertically adjustably supported on a hood carriage (23).

11. Installation according to claim 9 or claim 10, characterised in that the hood carriage (23) and/or the electrode carriage (22) can pivot about an axis (12, 12ₐ).

12. Installation according to one of claims 7 to 11, characterised in that the water-cooled mould (20) of small height (a) is arranged in such a manner that it can be raised relative to a base plate (30).

13. Installation according to claim 7, characterised in that the water-cooled mould (20ₖ) of small height (a) is secured in a plane (36) and a lowerable base plate (30ₖ) is associated therewith, an electrode carriage (22) and a hood carriage (23) for vertically adjusting a hood (24) traversed by the electrode rod (26) possibly being associated with the mould (30ₖ).

14. Installation according to claim 13, characterised in that pivotable auxiliary arms are provided for transporting the electrode (18) into the melting position and the residual portion of the electrode out of this melting position and/or that a vessel for receiving the base plate with the ingot (32) formed thereon connected in a pressure-tight manner to the mould (20ₖ) is arranged below the lowerable base plate (30ₖ), the ingot being connected to the hood (24) by a pressure-compensating means.

15. Installation according to claim 14, characterised by a gate valve between the upper mould flange (21) and the hood (24).

## Revendications

1. Procédé de fabrication d'un lingot métallique de refonte, en particulier en aciers ainsi qu'en alliages à base de nickel et de cobalt, par refonte successive d'au moins deux électrodes auto-consommables sous laitiers électriquement conducteurs, sous atmosphère à conjonction contrôlée, dans lequel on réalise la refonte de chacune des électrodes utilisées pour la réalisation du lingot métallique à part dans un espace délimité de façon étanche aux gaz par la surface du bain de laitier prévu dans une lingotière, par la paroi de la lingotière et par une coupole placée sous cette paroi, dans lequel la liaison étanche aux gaz entre la coupole et la lingotière est déconnectée pour l'ouverture de l'espace fermé afin de réaliser l'échange d'électrodes, tandis que la coupole est soulevée, la partie restante de l'électrode est évacuée de la zone de refonte, une nouvelle électrode est placée en position pour la refonte, et que la coupole est replacée sur la lingotière et est raccordée de façon étanche aux gaz, après quoi, l'atmosphère de gaz de protection préétablie est réinstallée dans l'espace fermé, et le processus de refonte est poursuivi.

2. Procédé selon la revendication 1, caractérisé en ce que la refonte de l'électrode auto-consommable est réalisée dans l'espace fermé étanche aux gaz sous une pression qui est nettement plus faible que la pression atmosphérique, en ce que le lingot est réalisé dans un espace dans lequel est maintenue la même pression que dans l'espace situé au-dessus du bain de laitier, la pression dans les espaces étant ramenée à la pression atmosphérique, avant que la liaison étanche aux gaz entre la coupole et la lingotière ne soit ouverte pour l'échange d'électrodes.

3. Procédé selon la revendication 2, caractérisé en ce que la refonte est réalisée dans l'espace fermé et étanche aux gaz, à une pression inférieure à 500 mbars.

4. Procédé selon la revendication 2, caractérisé par une pression lors de la refonte qui est inférieure à 200 mbars.

5. Procédé selon la revendication 1, caractérisé en ce que la refonte de l'électrode auto-consommable est réalisée dans un espace fermé et étanche aux gaz, dans lequel règne une pression supérieure à la pression atmosphérique, en ce que le lingot est réalisé dans un espace dans lequel est maintenue la même pression que dans l'espace situé au-dessus du bain de laitier, la pression au-dessus du bain de laitier étant pendant l'échange d'électrodes en ce qu'après le retrait de la partie restante de l'électrode dans la coupole, l'espace situé au-dessus du bain de laitier soit d'abord fermé, à la hauteur de la zone de la lingotière se raccordant à la coupole, par un organe d'obturation étanche aux gaz et prévu entre la lingotière et la coupole, qu'ensuite, la pression régnant dans la coupole soit réduite jusqu'à la pression atmosphérique, et qu'ensuite la liaison étanche aux gaz entre la coupole et l'organe d'obturation soit ouverte pour l'échange d'électrodes, la refonte étant le cas échéant réalisée dans l'espace étanche aux gaz à une pression supérieure à 2,0 bars.

6. Procédé selon la revendication 5, caractérisé en ce que, après l'enlèvement de la pièce d'électrode et l'introduction d'une nouvelle électrode dans la position de refonte, la coupole est placée sur l'organe d'obturation et est obturée sur cet organe de façon étanche aux gaz et à la pression, en ce que la pression dans la coupole est réglée à la valeur de la pression régnant au-dessus du bain de laitier, en ce que l'organe d'obturation étanche aux gaz au-dessus du bain de laitier est ouvert et en ce que, ensuite, la nouvelle électrode pour la poursuite du processus de refonte est abaissée dans le bain de laitier.

7. Installation pour mettre en oeuvre le procédé selon l'une des revendications précédentes, caractérisée par une coupole (24, 24a) pour chacune des électrodes, se raccordant de façon amovible et étanche aux gaz dans la zone d'une bride de lingotière (21) d'une lingotière (20, 20a) mobile par rapport à elle, pour constituer un espace étanche aux gaz, et caractérisée en ce que, dans cet espace, débouche au moins une conduite de gaz et que dans cet espace est à disposer une électrode (18, 18a), la coupole étant traversée à cet effet dans la zone d'un guidage de traversée (28) étanche aux gaz par une tige d'électrode (26) susceptible d'être levée et abaissée vers/dans la coupole.

8. Installation selon la revendication 7, caractérisée en ce que la conduite de gaz débouche dans la coupole (24, 24a).

9. Installation selon la revendication 7 ou 8, caractérisée en ce que la tige d'électrode (26) est montée à une extrémité, en situation de conduction du courant électrique, dans un organe de serrage (40), coaxial à la coupole (24, 24a), d'un chariot d'électrode (22) déplaçable au moins verticalement.

10. Installation selon la revendication 7 ou 9, caractérisée par au moins deux tiges d'électrodes (26) comportant chacune une coupole (24, 24a) associée qui est montée réglable en hauteur sur un chariot de coupole (23).

11. Installation selon la revendication 9 ou 10, caractérisée en ce que le chariot de coupole (23) et/ou le chariot d'électrode (22) est (sont) susceptible(s) de pivoter autour d'un axe (12, 12a).

12. Installation selon l'une des revendications 7 à 11, caractérisée en ce que la lingotière (20) refroidie à l'eau à une faible hauteur (a) est susceptible d'être levée par rapport à une plaque de fond ou de sol (30).

13. Installation selon la revendication 7, caractérisée en ce que la lingotière (20ₖ) refroidie à l'eau d'un faible hauteur (a) est fixée dans un plan (36) et qu'une plaque de fond (30ₖ) susceptible d'être abaissée lui est associée, un chariot d'électrode (22) et un chariot de coupole (23) étant le cas échéant associés à la lingotière (20ₖ) pour régler en hauteur une coupole (24) traversée par une tige d'électrode (26).

14. Installation selon la revendication 13, caractérisée en ce que sont prévus des bras auxiliaires pivotants pour le transport de l'électrode (18) en position de fusion et des restes d'électrode hors de celle-ci, et/ou en ce que est disposé en dessous de la plaque de fond (30ₖ) susceptible d'être abaissée un récipient relié de manière étanche à la lingotière (20ₖ) pour recevoir le plaque de fond avec le bloc (32) monté sur celle-ci, le récipient étant relié à la coupole (24) par une installation d'égalisation de pression.

15. Installation selon la revendication 14, caractérisée par une vanne à tiroir entre la bride de lingotière (21) supérieure et la coupole (24).
